# FASCICULE DE BREVET EUROPEEN

(11) **EP 0 148 688 B1**
(45) Date de publication et mention de la délivrance du brevet: **12.10.1988**
(21) Numéro de dépôt: 84402647.6
(22) Date de dépôt: 19.12.1984
(51) Int. Cl.: C22F 1/10

(54) **Procédé de traitements thermomécaniques pour superalliages en vue d'obtenir des structures à hautes caractéristiques mécaniques**
Verfahren zur thermomechanischen Behandlung von Superlegierungen, um Gefüge mit guten mechanischen Eigenschaften zu erhalten
Method for the thermomechanical treatment of superalloys to obtain structures with great mechanical characteristics

(30) Priorité: 21.12.1983 FR 8320436
(43) Date de publication de la demande: 17.07.1985
(73) Titulaire: SOCIETE NATIONALE D'ETUDE ET DE CONSTRUCTION DE MOTEURS D'AVIATION, "S.N.E.C.M.A.", F-75015 Paris (FR)
(72) Inventeur: Leonnard, Alain Roger, F-91240 Saint Michel sur Orge (FR); Leray, Janick Jean-Marie Lucien, F-91100 ST. Germain Les Corbeil (FR)
(74) Mandataire: Moinat, François

(56) Documents cités:
- FR-A- 2 062 845
- FR-A- 2 099 818
- FR-A- 2 154 871
- US-A- 3 871 928

## Description

La présente invention concerne un procédé de traitements thermomécaniques applicables à des superalliages et permettant d'obtenir des structures à hautes caractéristiques mécaniques.

Les conditions économiques actuelles et les performances requises pour les turbomachines aéronautiques en développement provoquent un regain d'intérêt pour les alliages à base de nickel, du type NC 19 Fe Nb (désignation commerciale: Inconel 718).

Son coût relativement bas, l'absence de cobalt dans sa composition et l'expérience accumulée avec cet alliage depuis de nombreuses années, tant en élaboration qu'en forge et en utilisation sur moteur, lui confèrent une position prépondérante parmi les alliages à hautes caractéristiques, pour des températures pouvant dépasser 650°C en courtes durées.

Des études de laboratoire réalisées par la demanderesse en vue d'améliorer cet alliage ont montré qu'une augmentation notable de certaines caractéristiques d'emploi-notamment de sa limite d'élasticité, de sa tenue en fatigue oligocyclique et au fluage-pouvait être obtenue par la génération de microstructures fines, homogènes, présentant un écrouissage résiduel associé à l'absence de phase Ni₃Nb-3 (delta) sous forme de plaquettes. Or, dans les conditions habituelles de forgeage de cet alliage, la structure des pièces apparaît souvent très hétérogène: des zones faiblement corroyées à gros grains cohabitent avec des domaines de structure dite duplex (gros grains écrouis et grains fins de recristallisation) tandis que les parties épaisses des pièces soumises à un corroyage suffisant et à un refroidissement plus lent après forgeage, présentent une structure recristallisée à grains fins équiaxes. Cette observation a donc mis en évidence l'importance de certains paramètres des traitements thermomécaniques, tels que la température, la durée du chauffage, le taux de déformation, le mode de refroidissement, etc. dans la génération de la structure recherchée et par conséquent dans l'obtention des caractéristiques mécaniques améliorées.

On a ainsi étudié différentes gammes de traitements thermomécaniques en vue de définir les paramètres des séquences d'ébauche et de finition qui permettent de développer dans l'alliage NC19 FeNb des structures homogènes à grains fins et écrouis, caractérisées par l'absence de plaquettes Ni₃Nb-S, ces résultats devant être obtenus par un procédé applicable à l'échelle de la production industrielle.

Il importe de souligner que les conditions actuelles de forgeage de l'alliage NC19 Fe Nb, retenues par différents forgerons, conduisent à des structures présentant un compromis à l'égard des caractéristiques mécaniques: l'amélioration de certaines propriétés peut, en effet, entraîner l'altération d'autres caractéristiques.

Ainsi, lors de la séquence de finition une température de réchauffage trop basse entraine la conservation de la structure fine due à la séquence précédente, avec cependant, précipitation de la phase Ni₃Nb-ô dans les joints de grains ou, pour certaines conditions, à l'intérieur des grains, sous forme de plaquettes croissant préférentiellement dans les plans cristallographiques de type {111}. La phase 5, de structure orthorhombique, est néfaste quelle que soit sa morphologie car elle fixe le niobium et limite ainsi la formation de la phase durcissante Ni₃Nb-y "(gamma seconde), métastable, de structure quadratique centrée.

Enfin, dans le cas de la morphologie en plaquette, la phase 8 induit une sensibilité plus marquée à l'amorçage en fatigue.

Inversement, le chauffage avant forgeage à une température trop élevée, évite la précipitation de phase ô en plaquettes, mais conduit par contre à un accroissement de la taille de grain, préjudiciable à la tenue en fatigue.

L'intérêt du procédé conforme à l'invention relève de la possibilité d'obtenir des structures à grains fins, selon des séquences de chauffage/forgeage garantissant simultanément l'absence de plaquettes de phase 0 et l'existence d'un écrouissage résiduel indispensable à la consolidation de l'alliage.

L'influence bénéfique d'une structure à grains fins sur la tenue en fatigue de l'Inconel 718 est bien connue de l'homme du métier. C'est ainsi que le brevet U.S.-A-3 660 177 propose une méthode d'affinement du grain basée sur la précipitation de la phase Ni₃Nb-δ au sein des grains avant l'opération de forgeage et le traitement de recristallisation. Le traitement de précipitation de la phase 8 réalisé à 900°C environ, avant forgeage, conduit à une subdivision des grains par des plaquettes de phase ô qui se forment dans les plans de type {111}. Le traitement thermique, effectué après forgeage avec réduction d'épaisseur de 50 à 65%, entraîne une globulisation des plaquettes déformées de phase S et une recristallisation de la structure. Ce procédé permet d'obtenir des structures recristallisées, de 10 ASTM ou plus dénommées "Minigrain", dont les caractéristiques de fatigue sont améliorées, mais dont la tenue au fluage et la ténacité sont notoirement insuffisantes pour un matériau à hautes caractéristiques, nécessaires pour certaines applications industrielles.

Les conditions recherchées dans le cas particulier d'un alliage de type NC 19 Fe Nb de désignation commerciale Inconel 718 pq se retrouvent également pour les superalliages à durcissement par précipitation, en général, dont ceux à base de nickel constituent une sous-classe.

En conséquence, la présente invention définit les paramètres thermomécaniques qui permettent d'obtenir une amélioration de l'ensemble des caractéristiques mécaniques pour ces superalliages. Pour assurer la reproductibilité industrielle et l'obtention de résultats optimaux, un contrôle rigoureux est indispensable pendant tout le processus de fabrication, au niveau des paramètres de forgeage et des cycles de traitement thermique. En particulier, la température et le taux de déformation de la séquence de finition doivent être parfaitement définis afin d'éviter la croissance du grain et la précipitation d'une phase parasite, mais de générer au sein des grains une sous-structure de dislocations. En fait, pour atteindre ces objectifs, la méthode revendiquée par l'invention doit permettre de satisfaire quatre critères que les procédés connus jusqu'alors ne permettaient pas d'obtenir simultanément:
-structure fine et homogène;
-grains écrouis;
-diminution des contraintes propres de refroidissement;
-absence de phase parasite.

Le procédé de traitements thermomécaniques pour superalliage à durcissement par précipitation selon l'invention comporte les étapes suivantes prises en enchaînement, dans la séquence d'ébauche finale:
(a) une opération de chauffe dont les conditions de température et de durée sont connues en soi pour le superalliage considéré,
(b) une opération de déformation à chaud par compression, le taux de déformation appliqué étant compris entre 30% et 60%, de manière à obtenir une structure de type duplex en cours de recristallisation,
(c) un traitement thermique consistant en un maintien isotherme pour lequel dans l'application au superalliage considéré la température qui est inférieure à la température déterminée de l'étape (a) et le temps de maintien permettent d'obtenir une structure homogène, de 7 ASTM ou plus et dans laquelle n'apparaissent pas de précipités thermodynamiquement stables, sous forme de plaquettes constituant une phase fragilisante,
   puis, dans la séquence de finition, qui s'enchaîne avec les étapes précédentes de la séquence d'ébauche finale:
(d) une opération de déformation par compression à chaud, le taux de déformation appliqué étant compris entre 8% et 25%, de manière à obtenir un écrouissage de la structure précédente, homogène, à grains fins, consolidant la structure sans produire de phénomène de recristallisation
et, dans le traitement thermique final, comporte une étape unique qui est constituée par:
(e) un traitement de revenu dont les conditions sont connues en soi pour le superalliage considéré de manière à conserver la structure écrouie et à provoquer la précipitation de la phase durcissante dudit superalliage sans l'apparition de précipités thermodynamiquement stables, sous forme de plaquettes constituant une phase fragilisante.

Dans l'application du procédé, selon l'invention, à des superalliages à durcissement par précipitation à base de nickel, la phase fragilisante, dont l'apparition est évitée au cours des étapes du procédé, est une phase Ni₃ Nb de type 8 sous forme de plaquettes.

Dans l'application du procédé selon l'invention à un alliage de composition moyenne en pourcentages pondéraux C 0,02 à 0,08; Mn 0,35 maxi; Si 0,35 maxi; P 0,015 maxi; S 0,015 maxi; Cr 17 à 21; Fe 15 à 21; Co 1 maxi; Mo 2,80 à 3,80; Nb+Ta 4,75 à 5,50; Ti 0,75 à 1,15; AI 0,30 à 0,70; B 0,001 à 0,006; Cu 0,15 maxi; Ni complément à 100, cet alliage étant obtenu en appliquant des techniques connues en soi d'élaboration et de refusion sous vide, les conditions de chauffe dans la séquence d'ébauche finale sont 1040°C±10°C pendant cinquante minutes, ce temps pouvant aller jusqu'à une heure et le maintien isotherme est effectué à 970°C pendant trente minutes, ce temps pouvant aller jusqu'à une heure.

D'autres caractéristiques et avantages de l'invention seront mieux compris à l'aide de la description ci-après, en se référant aux dessins annexés dans lesquels:
-les figures 1 à 1A sont des microphotographies à deux grandissements, respectivement 50 fois et 300 fois, d'une pièce en Inconel 718 révélant un grain de 7 ASTM après un maintien isotherme suivant un forgeage avec taux de déformation de 25%,
-les figures 2 et 2A sont des microphotographies analogues à celle des figures 1 et 1A lorsque le taux de déformation est de 45% pour un grain obtenu de 8-8,5 ASTM,
-les figures 3 et 3A sont également des microphotographies analogues à celles des figures 1, 1A ou 2, 2A lorsque le taux de déformation est de 60% pour un grain obtenu de 8-8,5 ASTM,
-les figures 4 et 4A sont des microphotographies analogues à celles des figures 1, 1A et suivantes et révèlent un grain de 6-6,5 ASTM à la suite d'un maintien isotherme de trente minutes à 980°C après un forgeage avec un taux de déformation de 45%,
-les figures 5 et 5A sont des microphotographies obtenues dans les mêmes conditions que celles des figures 4 et 4A à l'exception de la température de maintien isotherme qui est de 970°C et conduit à un grain de 8 ASTM,
-les figures 6 et 6A sont des microphotogrpahies obtenues dans les mêmes conditions que celles des figures 4, 4A et 5, 5A à l'exception de la température de maintien isotherme qui est de 960°C et conduit à un grain de 8 ASTM,
-la figure 7 est une microphotographie électronique à grandissement 3200 fois d'une pièce en Inconel 718 ayant suivi les séquences d'ébauche et de finition conformes à l'invention avec un taux de déformation en finition de 10% montrant des grains et des sous-grains écrouis,
-la figure 7A est une microphotographie à grandissement 25000 fois obtenue dans les mêmes conditions que celle de la figure 7 et montrant un exemple de sous-joints et de sous-grains avec la répartition du réseau de dislocations,
-la figure 8 est une microphotographie à grandissement 6400 fois d'une pièce en Inconel 718 obtenue dans les mêmes conditions que celle de la figure 7 à l'exception du taux de déformation en finition qui est de 15% et montrant des grains écrouis et un petit grain de recristallisation,
-la figure 8A est une microphotographie à grandissement 25000 fois montrant une structure, à sous-grains écrouis analogue à celle de la figure 7A et obtenue dans les mêmes conditions, à l'exception du taux de déformation en finition qui est de 15%,
-les figures 9 et 9A sont des microphotographies à deux grandissements, respectivement 50 fois et 300 fois, d'une pièce en Inconel 718 obtenue selon un procédé connu par le brevet US 3 660 177 conduisant à une structure dite "minigrain" de taille 10-11 ASTM,
-les figures 10 et 10A sont des microphotographies analogues à celles des figures 9 et 9A dont la structure est obtenue selon un procédé couramment utilisé conduisant à une structure à grains fins recristallisés, de taille 7-8 ASTM,
-les figures 11 et 11A sont des microphotographies analogues à celles des figures 9 et 9A, 10 et 10A et correspondant à une structure obtenue en appliquant le procédé conforme à l'invention.

Nous allons développer les conditions qui permettent par le procédé conforme à l'invention d'apporter une solution optimale au problème posé qui est d'obtenir simultanément pour un superalliage:
-une structure fine et homogène,
-des grains écrouis,
-une diminution des contraintes propres de refroidissement,
-l'absence de phase parasite éventuelle et en particulier, dans le mode de réalisation de l'invention concernant l'inconel 718, l'absence de plaquettes de phase Ni₃Nb-8,
   et par ces moyens, de réunir les avantages qui en découlent et, en particulier, de hautes caractéristiques mécaniques.
Structures fines et homogènes

Les recherches effectuées pour l'obtention d'une structure homogène, à grains fins, ont mis en évidence l'influence de trois paramètres:
a) Incidence du taux de déformation

Des essais menés pour trois taux de déformation―25―45―60%, réalisés à 1040°C et suivis d'un maintien isotherme de recristallisation, ont conduit aux tailles de grains suivantes (figures 1 à 3A):

à partir d'une structure initiale de 3 1/2 ASTM.

La structure obtenue est par ailleurs plus homogène, à la suite d'une réduction des zones mortes: en effet, les parties de galet qui refroidissent prématurément au contact de l'outil, présentent, avant maintien isotherme, une structure écrouie et des grains de recristallisation dont la migration des joints s'est trouvée contrariée par refroidissement à des températures inférieures au domaine de recristallisation. Le maintien isotherme permet alors de faire évoluer la microstructure par généralisation de la recristallisation à la plus grande partie de la pièce: les zones mortes sont donc réduites et la structure, affinée, puisque la taille de grain des parties internes du galet passe par exemple de 3 1/2 ASTM à 8-8 1/2 AST après 45% ou 60% de corroyage. Le taux de corroyage intermédiaire (45%), associé au maintien isotherme de recristallisation, assure donc l'obtention d'une structure fine et homogène, dont la troisième particularité réside dans l'absence de phase 6 en plaquettes. A l'intérêt économique que représente l'enchaînement entre déformation et maintien isotherme, sans repasser par la température ambiante, se greffe l'avantage d'éviter la formation de germes de phase 8 qui, normalement précipitent lors du refroidissement puis du réchauffage des pièces, par traversée du domaine d'existence de cette phase (800-990°C).
b) Incidence de la température et du temps de maintien isotherme Pour les mêmes conditions de forgeage (1040°C-45%), des maintiens isothermes ont été réalisés dans le domaine 960-980°C, chacun pendant une demi-heure.

Entre 960 et 980°C, le grain de recristallisation passe de 8 à 6-6,5 ASTM, la température intermédiaire 970°C-conférant une structure fine et homogène, de taille de grain d'environ 8 ASTM (figures 4 à 6A).

Ces résultats montrent l'intérêt de retenir la température de 970°C, pour un maintien isotherme d'une durée d'une demi-heure environ. Cette température permet ainsi d'accepter les tolérances de fonctionnement des fours industriels, une fluctuation de ±10°C n'ayant alors qu'une incidence limitée sur la taille de grains de la structure recristallisée.

En ce qui concerne le temps de maintien isotherme, ce facteur a une incidence modérée qui a été vérifiée. Un allongement du temps de maintien tend à provoquer un grossissement de la taille de grain. Cependant, en-dessous d'une heure de maintien taux températures définies, aucune influence néfaste décisive à l'égard du résultat final obtenu sur le produit fini, n'a été observée. Les résultats recherchés sont obtenus pour une durée de maintien sensiblement voisine de trente minutes et dans les conditions d'application industrielle cette durée reste toujours inférieure à une heure.

On notera que l'affinement du grain, selon l'invention, ne comporte pas les inconvénients de la méthode ayant fait l'objet du brevet US-A-3 660 177 mentionné ci-dessus qui consiste, en partie, à fragmenter artificiellement le grain par une précipitation de plaquettes de phase 5.

Dans le procédé selon l'invention, l'élément Niobium est utilisé en totalité pour la formation de la phase durcissante Ni₃Nb-y"; seuls, quelques germes de phase Ni₃Nb-δ peuvent être parfois décelés par microscopie à fort grandissement. La faible fraction volumique de ces germes et leur morphologie globulaire n'ont alors pas d'incidence néfaste à l'égard des propriétés mécaniques.

### Ecrouissage des grains

A l'issue du maintien isotherme, une déformation finale a été réalisée. Différents taux de corroyage ont été testés entre 8 et 45%, le refroidissement étant réalisé à l'air libre.

Lorsque le taux de déformation excède 25% de réduction d'épaisseur, de nouveaux germes de recristallisation sont générés et la structure est alors constituée d'un mélange de grains fins écrouis et de grains très fins recristallisés: leurs tailles respectives sont de 8 et 10/11 ASTM.

Une des caractéristiques de l'invention est de retenir, pour la déformation finale, des taux de déformation n'excédant pas 25%. On obtient alors une structure homogène de 8 ASTM dont les grains présentent la particularité d'être pourvus d'un réseau de dislocations qui tendent, en partie, à se réarranger en une sous-structure très fine (=15 ASTM) également écrouie, au voisinage des joints de grains déformés (voir figures 7 à 8A). Ces dernières structures possèdent les caractéristiques mécaniques les meilleures, en raison de la consolidation de l'alliage par les dislocations et la sous-structure qui leur est associée.

### Diminution des contraintes propres de trempe

Il est de pratique courante dans les gammes de mise en oeuvre de l'alliage Inconel 718, chez certains forgerons, de procéder à un refroidissement à l'eau en fin de chaude de finition. Cette trempe est à l'origine de contraintes importantes qui sont libérées d'une façon hétérogène au cours de l'usinage et peuvent entraîner des déformations importantes, génératrices de rebuts coûteux.

Or, dans de telles gammes thermomécaniques, les taux de déformation finale atteignent des valeurs très élevées 60% environ) qui imposent un refroidissement à l'eau afin de modérer la recristallisation de la structure déformée, intervenant en partie lors du refroidissement des pièces brutes.

Deux types de séquences peuvent être adoptées dans le cadre de l'invention en fonction des moyens disponibles de l'atelier de forgeage:
-séquence (a):
-fin de forgeage
-retour à la température ambiante
-traitement de revenu
-retour à la température ambiante
-séquence (b):
-fin de forgeage
-traitement de revenu
-retour à la température ambiante

La première solution (a) consiste à laisser refroidir les pièces brutes, forgées, à l'air libre, sur des soles réfractaires, sans les empiler. Après refroidissement, les pièces subissent un traitement thermique limité au revenu R de précipitation de la phase y".

Dans la seconde solution (b), la pièce forgée est directement placée dans un four, sans repasser par la température ambiante, pour subir le traitement de revenu R.

Pour l'inconel 718, le traitement de revenu appliqué est un des traitements connus et consiste en un maintien de huit heures à 720°C suivi d'un refroidissement à la vitesse de 50°C par heure jusqu'à 620°C avec maintien de huit heures à 620°C, terminé par un refroidissement à l'air.

### Absence de plaquettes de phase δ

La gamme thermomécanique, objet de l'invention, a permis d'obtenir en fin de forgeage, une structure écrouie, à grains fins, exempte de phase 8 en plaquettes. Le traitement T=955°C1 h-air a été volontairement écarté des gammes proposées. En effet, ce dernier dont le rôle devait assurer l'homogénéïsation de l'alliage, avant le traitement-R-de précipitation de la phase y", conduit en fait, d'une part à la précipitation plus ou moins marquée des plaquettes de phase ô et, d'autre part, à une recristallisation hétérogène, à l'origine d'une déconsolidation de l'alliage.

On notera que l'écrouissage résiduel obtenu par l'invention permet, entre autres choses, de faciliter dans certaines conditions la germination d'une phase mineure telle que Ni₃Nb-b ou y". Compte-tenu de l'objectif qui revient à éviter la précipitation de la phase 5, il y a donc lieu de supprimer le traitement T dont la température appartient au domaine d'existence de la phase 5. Par contre, l'application du revenu, seul, permet de conserver l'écrouissage résiduel de la structure; de plus, le domaine de température de revenu (720620°C) correspond à la précipitation unique de la phase durcissante y". Exemple de gammes conformes à l'invention pour l'Inconel 718

Il est bien entendu que ces gammes ne se rapportent qu'aux opérations de forgeage finales et ne préjugent en rien des opérations de définition en amont.

1) Séquence d'ébauche
-Chauffage de la pièce à 1040°C±10°C (50 minutes de maintien)
-Déformation à la presse: 45%
-Mise au four à 970°C pendant 30 minutes.

A l'issue de cette séquence, la pièce ébauchée présente une structure homogène, à grains fins.

### 2) Séquence de finition

En fin de maintien isotherme, la pièce est sortie du four pour être directement écrasée avec un taux de déformation de 8 à 25%.

Ce faible taux de déformation constitue un avantage important de la méthode: il permet d'utiliser des outils moins puissants, donc plus facilement disponibles et moins coûteux.

A l'issue de cette séquence, la pièce brute présente une structure:
-homogène
fine
-écrouie.

### 3) Refroidissement à l'air

Le refroidissement à l'air peut être effectué soit en fin de forgeage, soit à l'issue du traitement thermique final, sur une sole réfractaire (pour éviter les échanges thermiques trop rapides).

### 4) Revenu

Il est effectué dans les conditions du traitement de revenu standard de l'Inconel 718, c'est-à-dire:
-un maintien de huit heures à 720°C suivi d'un refroidissement jusqu'à 620°C, à la vitesse de 50°C par heure, avec un maintien de huit heures à cette température puis un retour à la température ambiante en air calme.

### Comparaison des caracteristiques mecaniques des pieces

Dans les tableaux ci-après, nous procédons à une comparaison des caractéristiques mécaniques principales de trois microstructures typiques (planche 4) pour l'Inconel 718:
A-"Minigrain" selon brevet US 3 660 177+T' R (pour une taille de grain de 10/11 ASTM) T' correspond à un traitement thermique d'une durée d'une heure à 980°C suivi d'un refroidissement à l'air.
B-Recristallisée à grains fins+T.R. (pour une taille de grain de 7/8 ASTM) T correspond à un traitement thermique d'une durée d'une heure à 955°C suivi d'un refroidissement à l'air.
C-selon gamme proposée par l'invention (pour une taille de grain de 8 ASTM).
   a) Caracteristiques de traction a 20 et à 650°C (0=4,5 mm-lo=23 mm)
   b) Caracteristiques de fluage-rupture à 650°C (0=4,5 mm-lo=23 mm) sous o=₇₅₀ Mpa
   c) Caracteristiques de fatigue oligocyclique à 650°C:

Limite d'endurance à l'amorçage en déformation imposée.

Les essais de fatigue oligocyclique à déformation longitudinale totale, imposée, ont été réalisés à 650°C selon un cycle triangulaire de fréquence 0,05 Hz avec: où e:lt est la déformation longitudinale totale (élastique+plastique).

La comparaison a été établie essentiellement entre les structures B et C. Les résultats ont montré un gain de 15 à 20% en limite d'endurance, de C par rapport à B.

## Revendications

1. Procédé de traitements thermomécaniques pour superalliages à durcissement par précipitation comportant une séquence d'ébauche finale, une séquence de finition et un traitement thermique final dans lequel les étapes du procédé sont réalisées en enchaînement et se composent, dans la séquence d'ébauche finale, de:
(a) une opération de chauffe dont les conditions de température et de durée sont connues en soi pour le superalliage considéré,
(b) une opération de déformation à chaud par compression, le taux de déformation appliqué étant compris entre 30% et 60%, de manière à obtenir une structure de type duplex en cours de recristallisation,
(c) un traitement thermique consistant en un maintien isotherme pour lequel dans l'application au superalliage considéré la température qui est inférieure à la température déterminée de l'étape (a) et le temps de maintien permettent d'obtenir une structure homogène, de 7 ASTM ou plus et dans laquelle n'apparaissent pas de précipités thermodynamiquement stables, sous forme de plaquettes constituant une phase fragilisante, puis, dans la séquence de finition qui s'enchaîne avec les étapes précédentes de la séquence d'ébauche finale, et:
(d) une opération de déformation par compression à chaud, le taux de déformation appliqué étant compris entre 8% et 25%, de manière à obtenir un écrouissage de la structure précédente, homogène, à grains fins, en consolidant la structure sans produire de phénomène de recristallisation et dans lequel le traitement thermique final comporte une étape unique qui est constituée par:
(e) un traitement de revenu dont les conditions sont connues en soi pour le superalliage considéré de manière à conserver la structure écrouie et à provoquer la précipitation de la phase durcissante dudit superalliage sans l'apparition de précipités thermodynamiquement stables, sous forme de plaquettes constituant une phase fragilisante.

2. Procédé de traitements thermomécaniques pour superalliages à durcissement par précipitation selon la revendication 1 dans lequel l'étape (e) du procédé, lors du traitement thermique final, s'enchaîne directement avec l'étape (d) précédente de déformation par compression à chaud dans la séquence de finition.

3. Procédé de traitements thermomécaniques pour superalliages à durcissement par précipitation selon la revendication 1 dans lequel l'étape (d) du procédé lors de l'opération de déformation à chaud par compression constituant la séquence de finition est suivie avant l'opération de traitement thermique final d'un retour à la température ambiante obtenue par refroidissement en l'air calme.

4. Procédé de traitements thermomécaniques pour superalliages à durcissement par précipitation selon l'une quelconque des revendications précédentes dans lequel un taux préférentiel de déformation appliqué dans l'étape (b) du procédé, lors de l'opération de déformation à chaud par compression entrant dans la séquence d'ébauche finale est de 45%.

5. Procédé de traitements thermomécaniques pour un superalliage défini par une composition dont les teneurs moyennes en pourcentages pondéraux sont données par le tableau ci-après:
C 0,02 à 0,08; Mn 0,35 maxi; Si 0,35 maxi
P 0,015 maxi; S 0,015 maxi;
Cr 17 à 21; Fe 15 à 21; Co 1 maxi;
Mo 2,80 à 3,30; Nb+Ta 4,75 à 5,50;
Ti 0,75 à 1,15; AI 0,30 à 0,70; B 0,001 à 0,006,
Cu 0,15 maxi, Ni complément à 100,
cet alliage étant obtenu en appliquant des techniques connues en soi d'élaboration et de refusion sous vide, procédé tel que défini dans l'une quelconque des revendications précédentes, et dans lequel l'étape (a) du procédé consistant en une opération de chauffe dans la séquence d'ébauche finale est effectuée à une température de 1 040°C±10°C avec un temps de maintien de cinquante minutes, pouvant aller jusqu'à une heure.

6. Procédé de traitements thermomécaniques pour un superalliage défini par une composition dont les teneurs moyennes en pourcentages pondéraux sont données par le tableau ci-après:
C 0,02 à 0,08; Mn 0,35 maxi; Si 0,35 maxi
P 0,015 maxi; S 0,015 maxi;
Cr 17 à 21; Fe 15 à 21; Co 1 maxi;
Mo 2,80 à 3,30; Nb+Ta 4,75 à 5,50;
Ti 0,75 à 1,15; AI 0,30 à 0,70; B 0,001 à 0,006,
Cu 0,15 maxi, Ni complément à 100,
cet alliage étant obtenu en appliquant des techniques connues en soi d'élaboration et de refusion sous vide, procédé tel que défini dans l'une quelconque des revendications précédentes, et dans lequel l'étape (b) du procédé consistant en un maintien isotherme dans la séquence d'ébauche final est effectuée à une température de 970°C±10°C avec un temps de maintien de trente minutes, pouvant aller jusqu'à une heure.

## Revendications

7. Procédé de traitements thermomécaniques pour un superalliage défini par une composition dont les teneurs moyennes en pourcentages pondéraux sont données par le tableau ci-après:
C 0,02 à 0,08; Mn 0,35 maxi; Si 0,35 maxi
P 0,015 maxi; S 0,015 maxi;
Cr 17 à 21; Fe 15 à 21; Co 1 maxi;
Mo 2,80 à 3,30; Nb+Ta 4,75 à 5,50;
Ti 0,75 à 1,15; AI 0,30 à 0,70; B 0,001 à 0,006,
Cu 0,15 maxi, Ni complément à 100,
cet alliage étant obtenu en appliquant des techniques connues en soi d'élaboration et de refusion sous vide, procédé tel que défini dans l'une quelconque des revendications précédentes, et dans lequel l'étape (e) du procédé consistant en un traitement de revenu constituant le traitement thermique final est effectué à une température de 720°C avec un temps de maintien de huit heures suivi d'un refroidissement jusqu'à 620°C à une vitesse de 50°C par heure avec un nouveau temps de maintien de huit heures terminé par un refroidissement à l'air de telle sorte que la structure obtenue par le procédé appliqué audit superalliage est une structure à grains fins et homogènes de dimension de 7 ASTM ou plus dont les grains ont conservé leur écrouissage, ladite structure comportant une phase durcissante par précipités Ni₃Nb de type y" sans présence simultanée de phase fragilisante Ni₃Nb de type ô sous forme de plaquettes.

## Patentansprüche

1. Thermomechanisches Behandlungsverfahren für Superlegierungen zur Härtung durch Ausfällen, bestehend aus
einer Roh-Endbearbeitungsfolge,
einer Fein-endbearbeitungsfolge
und einer thermischen Endbehandlung; bei dem die Verfahrenstufen in Verkettung durchgeführt werden; und die Roh-Endbearbeitung umfaßt:
(a) einen Erwärmungsvorgang mit für die betrachtete Superlegierung an sich bekannten Temperatur-und Zeitbedingungen,
(b) einen Warmverformungsvorgang durch Kompression, wobei der Betrag der Verformung zwischen 30% und 60% liegt, um im Verlauf der Rekristallisation eine Duplex-Struktur zu erhalten,
(c) eine in einem isothermischen Halten bestehende Wärmebehandlung, bei der in Anwendung auf die betrachtete Superlegierung die Temperatur, die unter der bestimmten Temperatur der Stufe (a) liegt, und die Haltezeiten eine homogene Struktur von 7 ASTM oder mehr ermöglichen, in der keine thermodynamisch stabilen, eine versprödende Phase darstellenden Ausfällungen in Plättchenform auftreten; wobei in dem mit den vorangehenden Stufen der Roh-Endbearbeitung verketteten Ablauf der Endbearbeitung vorgesehen ist:
(d) ein Warmverformungsvorgang durch Kompression, wobei der Betrag der angewendeten Verformung zwischen 8% und 25% liegt, um eine Kaltverfestigung der vorangehenden homogenen, feinkörnigen Struktur zu erhalten, indem die Struktur verfestigt wird, ohne daß eine Rekristallisationserscheinung auftritt; und die thermische Endbehandlung eine einzige Stufe umfaßt, bestehend aus
(e) einer Anlaßbehandlung mit für die betrachtete Superlegierung an sich bekannten Bedingungen derart, daß die kaltverfestigte Struktur beibehalten wird und die Ausfällung der härtenden Phase der Superlegierung bewirkt wird, ohne daß thermodynamisch stabile, eine versprödende Phase darstellenden Ausfällungen in Plättchenform erscheinen.

2. Thermomechanisches Behandlungsverfahren für Superlegierungen zur Härtung durch Ausfällen nach Anspruch 1, bei dem die Stufe (e) des Verfahrens bei der thermischen Endbehandlung verkettet ist mit der vorangehenden Stufe (d) zur Warmverformung durch Kompression in der Folge der Fein-Eindbearbeitung.

3. Thermomechanisches Behandlungsverfahren für Superlegierungen zur Härtung durch Ausfällen nach Anspruch 1, bei dem auf den der Verfahrensstufe (d) angehörenden Vorgang der Warmverformung durch Kompression, der die Folge der Fein-Endbearbeitung bildet, vor dem Vorgang der thermischen Endbehandlung eine Rückkehr zu der Umgebungstemperatur folgt, die durch Kühlung in ruhiger Luft erreicht wird.

4. Thermomechanisches Behandlungsverfahren für Superlegierungen zur Härtung durch Ausfällen nach einem der vorhergehenden Ansprüche, bei dem der Betrag der Verformung bei der in der Stufe (b) des Verfahrens durchgeführten Warmverformung durch Kompression in dem Ablauf der Roh-Endbearbeitung vorzugsweise 45% beträgt.

5. Thermomechanisches Behandlungsverfahren für eine Superlegierung, deren Zusammensetzung durch mittlere Gehalte in Gewichtsprozent gemäß folgender Tabelle gegeben ist:
C 0,02 bis 0,08; Mn 0,35 max; Si 0,35 max
P 0,015 max; S 0,015 max;
Cr 17 bis 21; Fe 15 bis 21; Co 1 max;
Mo 2,80 bis 3,30; Nb+Ta 4,75 bis 5,50;
Ti 0,75 bis 1,15; AI 0,30 bis 0,70; B 0,001 bis 0,006
Cu 0,15 max; Ni als Ergänzung auf 100,

und die durch Anwendung von an sich bekannten Technologien zur Verarbeitung und zum Schmelzen im Vakuum gewonnen wird, wobei das Verfahren in der in einem der vorhergehenden Ansprüche definierten Weise beschaffen ist und in der Verfahrensstufe (a), die aus einem Erwärmungsvorgang im Ablauf der Roh-Endbearbeitung besteht, bei einer Temperatur von 1040⁰C±10⁰C mit einer Haltezeit von 50 Minuten bis zu einer Stunde durchgeführt wird.

6. Thermomechanisches Behandlungsverfahren für eine Superlegierung, deren Zusammensetzung durch mittlere Gehalte in Gewichtsprozent gemäß folgender Tabelle gegeben ist:
C 0,02 bis 0,08; Mn 0,35 max; Si 0,35 max
P 0,015 max; S 0,015 max;
Cr 17 bis 21; Fe 15 bis 21; Co 1 max;
Mo 2,80 bis 3,30; Nb+Ta 4,75 bis 5,50;
Ti 0,75 bis 1,15; AI 0,30 bis 0,70; B 0,001 bis 0,006
Cu 0,15 max; Ni als Ergänzung auf 100,
und die durch Anwendung von an sich bekannten Technologien zur Verarbeitung und zum Schmelzen im Vakuum gewonnen wird, wobei das Verfahren in der in einem der vorhergehenden Ansprüche definierten Weise beschaffen ist und in der Verfahrensstufe (b), die in einem isothermischen Halten in dem Ablauf der Roh-Endbearbeitung besteht, bei einer Temperatur von 910°C±10°C mit einer Haltezeit von 30 Minuten bis zu einer Stunde durchgeführt wird.

7. Thermomechanisches Behandlungsverfahren für eine Superlegierung, deren Zusammensetzung durch mittlere Gehalte in Gewichtsprozent gemäß folgender Tabelle gegeben ist:
C 0,02 bis 0,08; Mn 0,35 max; Si 0,35 max
P 0,015 max; S 0,015 max;
Cr 17 bis 21; Fe 15 bis 21; Co 1 max;
Mo 2,80-bis 3,30; Nb+Ta 4,75 bis 5,50;
Ti 0,75 bis 1,15; AI 0,30 bis 0,70; B 0,001 bis 0,006
Cu 0,15 max; Ni als Ergänzung auf 100,
und die durch Anwendung von an sich bekannten Technologien zur Verarbeitung und zum Schmelzen im Vakuum gewonnen wird, wobei das Verfahren in der in einem der vorhergehenden Ansprüche definierten Weise beschaffen ist und die Verfahrensstufe (e), die in einer die thermische Endbehandlung bildenden Anlaßbehandlung bei einer Temperatur von 720°C durchgeführt wird mit einer Haltezeit 8 Stunden, gefolgt von einer Abkühlung auf 620°C mit einer Geschwindigkeit von 50°C pro Stunde, mit einer neuen Haltezeit von 8 Stunden, die beendet wird durch eine Abkühlung an Luft, derart daß die durch das auf die genannte Superlegierung angewendete Verfahren gewonnene Struktur eine Struktur mit feinen und homogenen Körnern mit einer Größe von 7 ASTM oder mehr ist, deren Körner ihre Kaltverfestigung bewahrt haben, wobei diese Struktur eine härtende Phase durch Ni₃Nb-Ausfällungen vom Typ y" haben ohne gleichzeitige Anwesenheit von versprödender Phase Ni₃Nb vom Typ 5 in Form von Plättchen.

## Claims

1. Method for thermomechanical treatments of precipitation hardened superalloys, comprising a final rough forming sequence, a finishing sequence and a final heat treatment, in which the steps of the method are carried out in succession and consist, in the final rough forming sequence, of:
(a) a heat treatment, for which the conditions of temperature and duration are known per se for the superalloy in question,
(b) a hot compressive strain, with an applied strain of between 30% and 60%, such as to obtain a duplex structure during recrystallization,
(c) a heat treatment consisting of a maintenance at a constant temperature for which, in the application to the superalloy in question, the temperature, which is below the temperature fixed for step (a), and the time during which the temperature is maintained make it possible to obtain a homogeneous structure with a grain size of ASTM 7 or more and in which there do not appear thermodynamically stable precipitates in the form of platelets constituting an embrittling phase, and then, in the finishing sequence which follows on from the preceding steps of the final rough forming sequence:
(d) a hot compressive strain, with an applied strain of between 8% and 25%, such as to cause a work-hardening of the preceding structure, fine-grained and homogeneous, by consolidating the structure without producing any recrystallization, and in which the final heat treatment consists of a single step consisting of:
(e) an anneal, for which the conditions are known per se for the superalloy in question, such as to preserve the work-hardened structure and to cause the precipitation of the hardening phase of said superalloy without the appearance of thermodynamically stable precipitates in the form of platelets constituting an embrittling phase.

2. Method for thermomechanical treatments of precipitation hardended superalloys according to Claim 1 in which step (e) of the method, when the final heat treatment is taking place, follows directly after the preceding step (d) of a hot compressive strain in the finishing sequence.

3. Method for thermomechanical treatments of precipitation hardened superalloys according to Claim 1 in which step (d) of the method, when the hot compressive strain in the finishing sequence is taking place, is followed, before the final heat treatment, by a return to ambient temperature obtained by cooling in still air.

4. Method for thermomechanical treatments of precipitation hardened superalloys according to any one of the preceding claims in which the strain applied in step (b) of the method, when the hot compressive strain of the final rough forming sequence is taking place, is preferably 45%.

5. Method for thermomechanical treatments of a superalloy defined by a composition in which the average concentrations by weight ar given as percentages in the following table:
C, 0.02 to 0.08; Mn, 0.35 (max); Si, 0.35 (max);
P, 0.015 (max); S, 0.015 (max);
Cr, 17 to 21; Fe, 15 to 21; Co, 1 (max);
Mo, 2.80 to 3.30; Nb+Ta, 4.75 to 5.50;
Ti, 0.75 to 1.15; Al, 0.30 to 0.70; B, 0.001 to 0.006;
Cu, 0.15 (max); Ni, making up to 100,

this alloy being obtained by applying techniques, known per se, of smelting and remelting under vacuum, - the method being such as is defined in any one of the preceding claims and in which step (a) of the method, consisting of a heat treatment in the final rough forming sequence, is carried out at a temperature maintained at 1040°C±10°C for a time of fifty minutes, which can go up to one hour.

6. Method for thermomechanical treatments of a superalloy defined by a composition in which the average concentrations by weight are given as percentages in the following table:
C, 0.02 to 0.08; Mn, 0.35 (max); Si, 0.35 (max);
P, 0.015 (max); S, 0.015 (max);
Cr, 17 to 21; Fe, 15 to 21; Co, 1 (max);
Mo, 2.80 to 3.30; Nb+Ta, 4.75 to 5.50;
Ti, 0.75 to 1.15; AI, 0.30 to 0.70; B, 0.001 to 0.006;
Cu, 0.15 (max); Ni, making up to 100,
this alloy being obtained by applying techniques, known per se of smelting and remelting under vacuum, the method being such as is defined in any one of the preceding claims and in which step (b) of the method, consisting of being held at a constant temperature in the final rough forming sequence, is carried out at a temperature maintained at 970°C±10°C for a time of thirty minutes, which can go up to one hour.

7. Method for thermomechanical treatments of a superalloy defined by a composition in which the average concentrations by weight are given as percentages in the following table:
C, 0.02 to 0.08; Mn, 0.35 (max); Si, 0.35 (max);
P, 0.015 (max); S, 0.015 (max);
Cr, 17 to 21; Fe, 15 to 21; Co, 1 (max);
Mo, 2.80 to 3.30; Nb+Ta, 4.75 to 5.50;
Ti, 0.75 to 1.15; AI, 0.30 to 0.70; B, 0.001 to 0.006;
Cu, 0.15 (max); Ni, making up to 100, 10
this alloy being obtained by applying techniques, known per se, of smelting and remelting under vacuum, the method being such as is defined in any one of the preceding claims and in which step (e) of the method, consisting of an anneal forming the final heat treatment, is carried out at a temperature maintained at 720°C for a time of eight hours, followed by cooling to 620°C at a rate of 50°C per hour, being held at the new temperature for eight hours, and terminated by cooling in air so that the structure obtained by the method applied to said superalloy is a structure with fine homogeneous grains of grain size ASTM 7 or more, in which the grains have preserved their work-hardening, said structure comprising a phase hardened by type y" Ni₃Nb precipitates without the simultaneous presence of the embrittling Ni₃Nb type 5 phase in the form of platelets.
